# EUROPÄISCHE PATENTSCHRIFT

(11) **EP 1 411 140 B1**
(45) Veröffentlichungstag und Bekanntmachung des Hinweises auf die Patenterteilung: **25.10.2006**
(21) Anmeldenummer: 03018184.6
(22) Anmeldetag: 09.08.2003
(51) Int. Cl.: C22C 38/04, C22C 38/06, C22C 38/14, C21D 8/04, C21D 8/02, C21D 9/48

(54) **Verfahren zum Herstellen eines besonders gut verformbaren kaltgewalzten Stahlbands oder -blechs**
Process for manufacturing of cold-rolled steel strips or sheets having excellent formability
Procédé de fabrication de tôles ou de bandes d'acier laminées à froid ayant une excellente formabilité

(30) Priorität: 15.10.2002 DE 10247998
(43) Veröffentlichungstag der Anmeldung: 21.04.2004
(73) Patentinhaber: ThyssenKrupp Steel AG, 47166 Duisburg (DE)
(72) Erfinder: Engl, Bernhard, Dr.-Ing., 44267 Dortmund (DE); Horn, Klaus-Dieter, 44369 Dortmund (DE)
(74) Vertreter: Cohausz & Florack

(56) Entgegenhaltungen:
- EP-A- 0 662 523
- DE-A- 3 704 828
- US-A- 3 772 091
- US-A- 3 849 209
- US-A- 6 030 470
- PATENT ABSTRACTS OF JAPAN vol. 1995, no. 04, 31. Mai 1995 (1995-05-31) -& JP 07 018381 A (NIPPON STEEL CORP), 20. Januar 1995 (1995-01-20)

## Beschreibung

Die Erfindung betrifft ein Verfahren zum Herstellen eines kaltgewalzten Stahlbands oder -blechs. Beispielsweise wird derartiges Band oder Blech für die Herstellung von im Fahrzeugbau benötigten Karosserieteilen verwendet.

An die Umformeigenschaften derartiger Stahlflachprodukte werden immer höhere Anforderungen gestellt, um auch komplexe Formgestaltungen bei vermindertem Arbeitsaufwand verwirklichen zu können. Eine gute Umformbarkeit ist dabei gekennzeichnet durch einen hohen, die Streckziehbarkeit charakterisierenden n-Wert und einen gleichfalls hohen, die Tiefziehbarkeit kennzeichnenden r-Wert.

Aus der Fachliteratur ("Herstellung von warmgewalzten Flacherzeugnissen", Verein deutscher Eisenhüttenleute, 1972, Seiten 271 - 303; "Herstellung von kaltgewalztem Band", Verein deutscher Eisenhüttenleute, 1970, Teil 2, Seiten 33 - 54; "Werkstoffkunde der gebräuchlichen Stähle", Verein deutscher Eisenhüttenleute, 1977, Teil 1, Seiten 237 - 258) ist es bekannt, dass bei konventioneller Herstellweise neben der Auswahl einer geeigneten Stahlzusammensetzung die Verformungseigenschaften entscheidend durch die Einstellung der Bedingungen beim Vorwalzen der Brammen beeinflusst werden können. In der Praxis zeigt sich jedoch, dass auch mit Stahlblechen, die unter Anwendung dieser Maßnahmen erzeugt worden sind, die gesteigerten Anforderungen nicht ohne weiteres erfüllt werden können.

Neben dem voranstehend erläuterten Stand der Technik ist aus der DE 37 04 828 C2 ein Verfahren zur Herstellung eines warmgewalzten Stahlbandes mit einem hohen r-Wert bekannt, bei dem ein nicht mehr als 0,015 Gew.-% C, 1,0 - 2,0 Gew.-% Mn, 0,005 - 0,10 Gew.-% Al, 0,01 - 0,06 Gew.-% Nb, 0,01 - 0,1 Gew.-% Ti und als Rest Eisen sowie unvermeidliche Verunreinigungen enthaltender Stahl in einem Nachwärmofen auf eine Temperatur von nicht weniger als 1150 °C erwärmt wird. Anschließend wird der so erwärmte Stahl vorgewalzt, wobei das Vorwalzen in einem Temperaturbereich von 980 °C bis 1100 °C bei einer Dickenreduktion von nicht weniger als 20 % pro Durchgang durchgeführt wird. Anschließend wird der vorgewalzte Stahl in einem Temperaturbereich von Ar₃ bis 930°C bei Beibehaltung einer Gesamtreduktion von nicht weniger als 90 % warmendgewalzt, bevor er bei 600 °C bis 800 °C gehaspelt wird. Das derart erzeugte Warmband soll eine hohe Umformbarkeit aufweisen, wobei das wesentliche Merkmal des aus der DE 37 04 828 C2 bekannten Verfahrens darin gesehen wird, dass der erarbeitete IF-Stahl einen hohen Mn-Gehalt aufweist und frei von gelöstem C und N ist und dass der derart zusammengesetzte Stahl innerhalb eines bestimmten Temperaturbereichs einer großen Reduktion unterzogen, anschließend gekühlt und danach innerhalb eines bestimmten Temperaturbereichs wieder aufgewickelt wird.

Ein Verfahren zur Herstellung von gut umformfähigem Feinstblech mit einer Kaltband-Enddicke von höchstens 0,3 mm ist aus der DE 101 17 118 C1 bekannt. Bei diesem Verfahren wird ein Stahl der 0,0015 bis 0,008 Masse-% C, 0,15 - 0,25 Masse-% Mn, ≤ 0,02 Masse-% P, 0,005 - 0,03 Masse-% S, ≤ 0,02 Masse-% Si, 0,0080 - 0,06 Masse-% Al, 0,0010 - 0,020 Masse-% N, ≤ 0,05 Masse-% Ca, ≤ 0,5 Masse-% Ni, ≤ 0,05 Masse-% Cu, ≤ 0,02 Masse-% Sn, ≤ 0,01 Masse-% Mo, ≤ 0,0005 Masse-% Ti, ≤ 0,0005 Masse-% Mb, ≤ 0,002 Masse-% V, ≤ 0,007 Masse-% B und ≤ 0,05 Masse-% Co, sowie wahlweise weitere Elemente und als Rest Eisen und unvermeidbare Verunreinigungen enthält, zu Brammen oder Dünnbrammen vergossen. Diese Brammen oder Dünnbrammen werden anschließend nach einer Abkühlung auf eine Temperatur, die im Bereich von 1080 °C bis 1150 °C liegt einer maximal acht Stunden betragenden Haltezeit wiedererwärmt. Die wiedererwärmten Brammen oder Dünnbrammen werden dann mehreren Stichen in einer Warmwalzstraße bei einer oberhalb der Ar₃-Temperatur liegenden Endwalztemperatur zu jeweils einem Warmband warmgewalzt und bei Temperaturen, die im Bereich von 590 °C bis 660 °C liegen, gehaspelt. Nach dem Haspeln wird das erhaltene Warmband zu Kaltband kaltgewalzt und einer im Durchlauf erfolgenden Glühung unterzogen.

Neben dem voranstehend erläuterten Stand der Technik ist aus der JP 07-018381 A ein Verfahren zur Herstellung eines hervorragend tiefziehbaren kaltgewalzten Stahlblechs bekannt, bei dem ein Stahl verarbeitet wird, der außer Eisen (in Gew.-%) einen ultra-niedrigen C-Gehalt von max. 0,015 %, einen Mn-Gehalt von max. 0,40 %, einen P-Gehalt von max. 0,020 %, einen Al-Gehalt von max. 0,080 %, einen N-Gehalt von max. 0,005 %, einen Ti-Gehalt von 0,005 - 0,020 % und einen S-Gehalt von max. 0,015 % aufweist. Dabei müssen die Gehalte an N, S, Mn und Ti gleichzeitig die Bedingung 3,42 N + S/16(Mn+0,10) < Ti < 10 N + S/8(Mn+0,10) erfüllen, um die Bildung von TiN-Ausscheidungen zu ermöglichen, die die Tiefziehfähigkeit des in der bekannten Weise verarbeiteten Stahls entscheidend beeinflussen.

Gemäß der JP 07-018381 A wird der derart zusammengesetzte Stahl mit einer bestimmten Abzugsgeschwindigkeit stranggegossen und anschließend warmgewalzt. In der vorletzten Stufe des Fertig-Warmwalzens soll dabei ein Verformungsgrad von mindestens 40 % und in der letzten Stufe des Fertig-Warmwalzens ein Verformungsgrad von mindestens 20 % erzielt werden. Die Warmwalztemperaturen liegen bei dem bekannten Verfahren jeweils oberhalb der Ar₃-Temperatur, um eine möglichst geringe Eigenschaftsstreuung bei den nach dem Warmwalzen erhaltenen Bändern sicherzustellen. An das Warmwalzen schließt sich eine gezielte Kühlung des Warmbandes an, bei der Abkühlraten von mindestens 30 °C/s erzielt werden müssen.

Die mit dem aus der JP 07-018381 A bekannten Verfahren erzeugten Stahlbleche und -bänder weisen zwar r-Werte auf, die sie als für eine Tiefziehverarbeitung besonders geeignet ausweisen. Dazu ist allerdings nicht nur eine bestimmte Art und Weise des Stranggießens erforderlich, sondern es kann mit dem gewünschten Erfolg auch nur ein eng begrenztes Spektrum von Stahlsammensetzungen verarbeitet werden.

Die Aufgabe der Erfindung bestand daher darin, ein Verfahren zu schaffen, mit dem sich bei geringem fertigungstechnischen Aufwand Kaltbänder oder -bleche mit weit gestreuter Zusammensetzung erzeugen lassen, die eine gegenüber konventionell hergestellten Produkten weiter verbesserte Umformbarkeit besitzen.

Diese Aufgabe ist gemäß der Erfindung durch ein Verfahren zum Herstellen von kaltgewalztem Stahlband oder -blech gelöst worden, welches folgende Schritte umfasst:
- Vergießen einer (in Ges.-%) ≤ 0,1 % C, ≤ 0,5 % Mn, < 0,03 % P, < 0,03 % S, ≤ 0,1 % Al, < 0,01 % N, < 0,1 % Ti, < 0,05 % Nb, ≤ 0,01 % B, Rest Eisen und übliche Verunreinigungen enthaltenden Stahlschmelze zu einem Vormaterial, wie Brammen oder Dünnbrammen,
- Durchwärmen des Vormaterials auf eine mindestens 1000 °C betragende Vorwärmtemperatur,
- Warmwalzen des Vormaterials in einer mindestens vier Walzgerüste umfassenden Fertigwarmwalzstaffel zu einem Warmband, wobei
- der über die letzten vier vor dem Verlassen der Warmwalzstaffel passierten Walzgerüste erzielte Gesamtumformgrad εₕ₄ mindestens 80 %,
- der über die letzten drei vor dem Verlassen der Warmwalzstaffel passierten Walzgerüste erzielte Gesamtumformgrad εₕ₃ mindestens 65 %,
- der über die letzten beiden vor dem Verlassen der Warmwalzstaffel passierten Walzgerüste erzielte Gesamtumformgrad εₕ₂ mindestens 50 %,
- der über das letzte vor dem Verlassen der Warmwalzstaffel passierten Walzgerüste erzielte Gesamtumformgrad εₕ₁ mindestens 25 %,
- das Warmwalzen in den letzten vier vor dem Verlassen der Warmwalzstaffel passierten Walzgerüsten bei einer 880 °C bis 950 °C betragenden Walztemperatur erfolgt,
- das Warmwalzen bei Warmwalzendtemperatur beendet wird, die ≥ der Ar₃-Temperatur ist, und
- die Bandendgeschwindigkeit des erhaltenen Warmbands beim Verlassen der Warmwalzstaffel mindestens 10 m/s beträgt,
- Haspeln des Warmbandes,
- Kaltwalzen des Warmbandes zu einem Kaltband,
- Rekristallisationsglühen des Kaltbands.

Die Erfindung geht von der Erkenntnis aus, dass nicht nur durch eine geeignete, dem Fertigwarmwalzen vorgeschaltete Bearbeitung des jeweils eingesetzten Vorproduktes, sondern insbesondere durch die erfindungsgemäße Wahl der Warmwalzbedingungen eine entscheidende Verbesserung der Umformbarkeit von Stahlbändern und Stahlblechen der in Rede stehenden Art erreicht werden kann. So zeichnen sich erfindungsgemäß erzeugte Kaltbleche durch hervorragende r-Werte und eine dementsprechend ausgezeichnete Tiefziehbarkeit aus.

Dabei lässt sich das erfindungsgemäße Verfahren basierend auf konventionell zusammengesetzten weichen Kohlenstoffstählen oder IF-Stählen durchführen. Dementsprechend sieht eine Ausgestaltung der Erfindung vor, dass eine weiche Stahllegierung verarbeitet wird, die jeweils (in Gew.-%) 0,01 - 0,1 % C, 0,1 - 0,5 % Mn, bis zu 0,03 % P, bis zu 0,03 % S, 0,01 - 0,1 % Al, weniger als 0,005 % Ti, weniger als 0,005 % Nb und bis zu 0,01 % B sowie als Rest Eisen und unvermeidbare Verunreinigungen enthalten kann. Wird ein IF-Stahl verarbeitet, so kann dieser (in Gew.-%) typischerweise jeweils weniger als 0,01 % C, weniger als 0,2 % Mn, weniger als 0,02 % S, weniger als 0,02 % P, weniger als 0,05 % Al, weniger als 0,005 % N, 0,02 - 0,1 % Ti, bis zu 0,05 % Nb und weniger als 0,001 % B enthalten. Selbstverständlich lassen sich die einzelnen Legierungskomponenten dabei innerhalb der durch die Erfindung allgemein vorgegebenen Bereiche so aufeinander abstimmen, dass ein optimales Arbeitsergebnis erzielt wird. So kann es in einzelnen Fällen günstig sein, jeweils nur eine der in den abhängigen Ansprüchen angegebenen Modifikationen der Legierung aufzugreifen, um die durch das jeweilige Element beeinflusste Eigenschaft besonders hervorzuheben bzw. zu unterdrücken, während die anderen Legierungselemente nach wie vor in den weiter gefassten Bereichen variiert werden.

Die in geeigneter Weise legierte Stahlschmelze wird zu einem warmwalzbaren Vormaterial, wie Brammen oder Dünnbrammen, vergossen. Diese werden auf eine Vorwärmtemperatur erwärmt, die bevorzugt im Bereich von 1000 °C bis 1300 °C liegt. Anschließend wird das Vormaterial in eine Warmwalzstaffel geleitet, in der es zu Warmband gewalzt wird. Dieses Warmwalzen umfasst ein in mehreren Stufen durchgeführtes Fertigwalzen, dem erforderlichenfalls ein Vorwalzen vorgeschaltet sein kann.

Unabhängig davon, welche der im erfindungsgemäß vorgegebenen Rahmen möglichen Legierungen eingesetzt werden, wird die durch die Erfindung angestrebte Verbesserung jeweils dadurch erreicht, dass in den letzten vier Stufen des Fertigwarmwalzens der verbleibende, über diese vier Stufen zu bewältigende Gesamtumformgrad möglichst hoch ist. Unter dem "Gesamtumformgrad εₕ₄" wird allgemein in diesem Zusammenhang das Verhältnis der Differenz aus der Warmbanddicke dₑ₄ beim Einlaufen in das viertletzte Gerüst und der Warmbanddicke dₑ₇ beim Verlassen des letzten Gerüstes zur Warmbanddicke dₑ₄ beim Einlaufen in das viertletzte Gerüst verstanden (εₕ₄ = (dₑ₄-dₑ₇) / dₑ₄).

Die Erfindung schreibt vor, dass über die letzten vier Gerüste der Warmwalzstaffel der Gesamtumformgrad mindestens 80 % betragen soll. Bei einer klassischen, sieben Walzgerüste umfassenden Walzstaffel ist gemäß der Erfindung daher über die Gerüste 4, 5, 6 und 7 ein Gesamtumformgrad von mindestens 80 %, bevorzugt 85 % einzustellen, um die gewünschte Steigerung des r-Wertes zu erreichen.

Die Aufteilung der einzelnen Dickenabnahmen auf die einzelnen zuletzt vom Warmband durchlaufenen Walzgerüste ist jedoch nicht beliebig, sondern folgt einem exakt abgestuften Plan. So schreibt die Erfindung neben der über die letzten vier Gerüste zu erzielenden Gesamtumformung vor, dass der über die letzten drei Walzgerüste insgesamt zu bewältigende Gesamtumformgrad immer noch mindestens 65 %, bevorzugt 75 %, der über die letzten beiden Gerüste der Walzstaffel mindestens 50 %, bevorzugt 60 % und der über das letzte Gerüst der Staffel erreichte Umformgrad mindestens 25 %, bevorzugt mindestens 30 % oder sogar mindestens 35 %, betragen muss. Überraschend hat sich gezeigt, dass die Auswirkung der erfindungsgemäßen Vorgehensweise umso günstiger ist, je höher die für die letzten vier durchlaufenen Gerüste jeweils verbleibende Gesamtumformung ist.

Neben dem hohen über die einzelnen Warmwalzgerüste jeweils zu bewältigenden Gesamtumformgrad ist die Temperatur von Bedeutung, bei der das Warmwalzen in den letzten vier durchlaufenen Gerüsten der Warmwalzstaffel durchgeführt wird. Diese soll gemäß der Erfindung so gewählt werden, dass die betreffenden Stiche des Warmwalzens im tiefen Austenit durchgeführt werden. Daher sieht die Erfindung vor, die letzten vier Stiche bei Temperaturen zu walzen, die im Bereich von 950 °C bis 880 °C in enger Nachbarschaft zur Umwandlungstemperatur Ar₃ angesiedelt sind. Vorteilhaft sind dabei besonders eng an der Ar₃-Temperatur angesiedelte Walztemperaturen, die von 930 °C bis herab zur Ar₃₋Temperatur reichen. In diesem Fall liegen die jeweiligen Warmwalztemperaturen in einem Bereich, in dem der jeweils verarbeitete Stahl noch sicher austenitisch ist, der gleichzeitig aber auf einem Niveau liegt, welches gewährleistet, dass im für die Effekte der Erfindung günstigen tiefen Austenit gearbeitet wird.

Ein gemäß der Erfindung ebenfalls zu beachtender Betriebsparameter, der von Bedeutung für die Eigenschaften des erhaltenen Produktes ist, ist die Bandendgeschwindigkeit. Diese beträgt mindestens 10 m/s, bei unlegiertem sehr weichen Stahl, bevorzugt jedoch mindestens 15 m/s, um eine Rekristallisation in der Fertigstaffel zwischen den Walzstichen zu vermeiden. Die hohe Walz- bzw. Walzendgeschwindigkeit ist erforderlich, damit es besonders bei sehr rekristallisationsfreudigem Stahl nach den Walzstichen zwischen den einzelnen Walgerüsten zu keiner Rekristallisation in der Fertigstaffel kommt. Auf diese Weise wird ein hoher kumulativer Warmverformungsgrad erreicht, wodurch die Texturgrundlage für die sehr hohen r-Werte am erfindungsgemäß erzeugten Warmband eingestellt wird.

Soll das Kaltband nach dem Kaltwalzen in einem Durchlaufofen rekristallisierend geglüht werden, so hat es sich im Hinblick auf die angestrebten hohen r-Werte erfindungsgemäß erzeugter Stahlbleche oder -bänder als vorteilhaft erwiesen, wenn die Haspeltemperatur mindestens 700 °C beträgt. Soll dagegen ein für bestimmte Verformungsaufgaben günstiges "Pan-Cake-Gefüge" in dem kaltgewalzten Blech durch eine im Bund unter der Haube erfolgende rekristallisierende Glühung erzeugt werden, so ist es günstig, eine möglichst niedrige, maximal 550 °C betragende Haspeltemperatur zu wählen. "Pan-Cake-Gefüge" zeichnet sich durch ein gestrecktes, verhältnismäßig grobes Korn aus. Das derart beschaffene Gefüge und die damit verbundene Textur ist insbesondere dann günstig, wenn bei der Kaltverformung des Kaltbleches zu einem Bauteil hohe Umformgrade erreicht werden müssen. Eine hohe Haspeltemperatur bewirkt grobe, eine niedrige Haspeltemperatur dagegen feine Karbide und Nitride. Für die Kaltbandrekristallisation sind grundsätzlich wenige grobe Ausscheidungen günstiger als viele feine, da sie beim Rekristallisationsablauf weniger störend wirken. Zur Erzeugung eines Pan-Cake-Gefüges auf Kaltband über die Haubenglühung ist es allerdings erforderlich, dass die Nitridausscheidungen (AlN) am Warmband durch eine tiefe Haspeltemperatur unterdrückt werden, da die AlN-Ausscheidung bei der Kaltbandrekristallisationsglühung während der langsamen Aufheizphase als Störung zur Kornorientierung benötigt wird und sich auf diese Weise noch höhere r-Werte einstellen. Die Glühung des Stahlbands in einer Durchlaufglühe erweist sich dann als besonders wirtschaftlich, wenn eine solche Durchlaufglühe mit einer Schmelztauchveredelungsanlage, insbesondere einer Bandfeuerverzinkungsanlage, gekoppelt ist.

Zudem ist es möglich, das rekristallisationsgeglühte Band einer elektrolytischen Oberflächenveredelung zu unterziehen.

Nachfolgend wird die Erfindung anhand von Ausführungsbeispielen näher erläutert.

In der beigefügten Figur sind schematisch eine sieben Walzgerüste 1,2,3,4,5,6,7 umfassende Warmwalzstaffel 8, ein in Förderrichtung F hinter der Warmwalzstaffel 8 angeordneter Rollgang 9 und eine am Ende des Rollgangs 9 angeordnete Haspeleinrichtung 10 dargestellt.

In der Warmwalzstaffel sind Brammen zu Warmband W warmgewalzt worden, die aus einem 0,025 Gew.-% C, 0,15 Gew.-% Mn, jeweils weniger als 0,01 Gew.-% P und S, 0,04 Gew.-% Al, 0,003 Gew.-% N, Rest Eisen und unvermeidbare Verunreinigungen enthaltenden Weichstahl abgegossen worden sind.

In einem ersten Versuch sind die Brammen auf eine Vorwärmtemperatur von 1250 °C durchgewärmt worden, bevor sie in der Warmwalzstaffel 8 zu Warmband W bei einer Warmwalzendtemperatur von 900 °C fertig warmgewalzt worden sind. Das erhaltene Warmband ist dann bei einer Haspeltemperatur von 520 °C gehaspelt und bei einem Kaltwalzgrad von 75 % zu Kaltband gewalzt worden. Nach dem Kaltwalzen ist das Kaltband im Bund im Haubenglühofen bei 700 °C rekristallisierend geglüht worden.

In einem zweiten Versuch sind die Brammen auf eine Vorwärmtemperatur von 1100 °C erwärmt, in der Warmwalzstaffel 8 bei einer Warmwalzendtemperatur von 900 °C zu Warmband W warmgewalzt worden. Das Warmband W ist bei einer 720 °C betragenden Temperatur gehaspelt, mit einem Kaltwalzgrad von 75 % kaltgewalzt und bei 800 °C in einem kontinuierlich durchlaufenen Durchlaufofen rekristallisierend geglüht worden.

Im Zuge des Warmwalzens in der Warmwalzstaffel 8 sind die über die einzelnen jeweils verbleibenden Walzgerüste 1,2,3,4,5,6,7 zu erzielenden Umformgrade εₕ₁ bis εₕ₇ jeweils so eingestellt worden, dass die für die letzten vier Walzgerüste 4,5,6,7 der Walzstaffel verbleibenden Restumformungen deutlich höher lagen als bei konventioneller Fertigung. Dabei sind zum Nachweis der sich bei erfindungsgemäßer Einstellung einer möglichst hohen für die letzten vier Walzgerüste 4,5,6,7 verbleibenden Restumformung einstellenden Effekte jeweils drei erfindungemäße Warmwalzvarianten Ea, Eb und Ec einem konventionell durchgeführten Warmwalzversuch K gegenüber gestellt worden. In der nachfolgenden Tabelle sind die betreffenden für die Umformung über die letzten vier Walzgerüste 4,5,6,7 jeweils verbleibenden Umformgrade εₕ₄, εₕ₅, εₕ₆, εₕ₇ für die erfindungsgemäß durchgeführten Versuche Ea,Eb,Ec und den konventionell durchgeführten Versuch K eingetragen.

| Gesamtumformgrad | Restliche zu absolvierende Walzgerüste | Versuch Ea | Versuch Eb | Versuch Ec | Versuch K |
|---|---|---|---|---|---|
| εₕ₄ | 4,5,6,7 | ca. 80 % | ca. 85 % | > 85 % | ca. 75 % |
| εₕ₅ | 5,6,7 | ca. 65 % | ca. 75 % | > 75 % | ca. 55 % |
| εₕ₆ | 6,7 | ca. 50 % | ca. 60 % | > 60 % | ca. 35 % |
| εₕ₇ | 7 | ca. 25 % | ca. 30 % | > 35 % | ca. 15 % |

In Diag. 1 sind die für die konventionell erzeugten Warmbänder ermittelten r-Werte r_{0°} (r-Wert in Walzrichtung), r_{45°} (r-Wert diagonal zur Walzrichtung), r_{90°} (r-Wert quer zur Walzrichtung), rₘ (rₘ = (r_{0°}+2r₄₅+r_{90°})/4) den r_{0°}, r_{45°}, r_{90°}, r_{m°}-Werten gegenübergestellt, die bei den erfindungsgemäß erzeugten Kaltblechen festgestellt werden konnten. Es zeigt sich eine deutliche Überlegenheit der erfindungsgemäß erzeugten Bleche.

Ein weiterer Beleg für die im Hinblick auf die gewünscht gute Kaltverformbarkeit, insbesondere die Tiefziehbarkeit, überlegenen Eigenschaften erfindungsgemäß erzeugter Stahlbleche und -bänder liefert Diag. 2, in dem das Ergebnis der Texturanalyse der erfindungsgemäß erzeugten Bleche der Texturanalyse der konventionell hergestellten Bleche gegenübergestellt ist. Aufgetragen ist die Belegungsdichte entlang bestimmter "Fasern", auf denen die wichtigsten Kornorientierungen liegen. Insgesamt sind starke Belegungen auf der γ-Faser bei den Orientierungen <111>|| Blechnormale, besonders bei (111) [110], zu erkennen. Diese Texturkomponenten sind für hohe r-Werte erwünscht. Dementsprechend lassen sich die höheren r-Werte der erfindungsgemäß erzeugten Bleche gegenüber den konventionell erzeugten Blechen auf eine stärkere Belegung zurückführen. Die Texturergebnisse erklären damit die erzielten r-Werte. Darüber hinaus wurde aufgezeigt, dass die für einen kontigeglühten Al-beruhigten Tiefziehstahl sehr hohen r-Werte von ca. 2,0 am erfindungsgemäß erzeugten Kaltband mit einer Verschärfung der <111>-Glühstruktur im Zusammenhang stehen. Auch hier weisen die erfindungsgemäß hergestellten Bleche deutlich bessere Eigenschaften auf als die konventionell hergestellten Bleche.

Schließlich ist in Diag. 3 für die im Haubenglühofen und die im Durchlaufglühofen rekristallisierend geglühten, erfindungsgemäß erzeugten Bleche der rₘ-Wert über den im Zuge des Warmwalzens erreichten Gesamtumformgrad aufgetragen, um den Einfluss der Art der Rekristallisationsglühung und die Höhe der Umformung über den akkumulierten Austenitverformungsgrad des Warmwalzens auf den rₘ-Wert des erhaltenen Kaltbandes zu demonstrieren. Es zeigt sich, dass hohe Umformgrade zu einer deutlichen Steigerung des rₘ-Wertes führen. Gleichzeitig zeigt sich, dass die haubengeglühten Bleche aufgrund des sich bei dieser Art der Glühung einstellenden Pan-Cake-Gefüges gegenüber den im Durchlauf geglühten Blechen weiter gesteigerte r-Werte aufweisen.

## Patentansprüche

1. Verfahren zum Herstellen eines kaltgewalzten Stahlbands oder -blechs, welches folgende Schritte umfasst:
- Vergießen einer (in Gew.-%)
| | |
|---|---|
| C: | ≤ 0,1 %, |
| Mn: | ≤ 0,5 %, |
| P: | < 0,03 %, |
| S: | < 0, 03 %, |
| Al: | ≤ 0,1 %, |
| N: | < 0,01 %, |
| Ti: | < 0,1 %, |
| Nb: | < 0,05 %, |
| B: | ≤ 0,01 % |
Rest Eisen und übliche Verunreinigungen
enthaltenden Stahlschmelze zu einem Vormaterial, wie Brammen oder Dünnbrammen,
- Durchwärmen des Vormaterials auf eine mindestens 1000 °C betragende Vorwärmtemperatur,
- Warmwalzen des Vormaterials in einer mindestens vier Walzgerüste umfassenden Fertigwarmwalzstaffel zu einem Warmband, wobei
- der über die letzten vier vor dem Verlassen der Warmwalzstaffel passierten Walzgerüste erzielte Gesamtumformgrad εₕ₄ mindestens 80 %,
- der über die letzten drei vor dem Verlassen der Warmwalzstaffel passierten Walzgerüste erzielte Gesamtumformgrad εₕ₃ mindestens 65 %,
- der über die letzten beiden vor dem Verlassen der Warmwalzstaffel passierten Walzgerüste erzielte Gesamtumformgrad εₕ₂ mindestens 50 %,
- der über das letzte vor dem Verlassen der Warmwalzstaffel passierten Walzgerüste erzielte Gesamtumformgrad εₕ₁ mindestens 25 % beträgt,
- das Warmwalzen in den letzten vier vor dem Verlassen der Warmwalzstaffel passierten Walzgerüsten bei einer 880 °C bis 950 °C betragenden Walztemperatur erfolgt,
- das Warmwalzen bei Warmwalzendtemperatur beendet wird, die ≥ der Ar₃-Temperatur ist, und
- die Bandendgeschwindigkeit des erhaltenen Warmbands beim Verlassen der Warmwalzstaffel mindestens 10 m/s beträgt,
- Haspeln des Warmbandes,
- Kaltwalzen des Warmbandes zu einem Kaltband,
- Rekristallisationsglühen des Kaltbands.

2. Verfahren nach Anspruch 1, **dadurch gekennzeichnet, dass** die Stahlschmelze mindestens 0,01 Gew.-% C enthält.

3. Verfahren nach Anspruch 1, **dadurch gekennzeichnet, dass** die Stahlschmelze weniger als 0,01 Gew.-% C enthält.

4. Verfahren nach einem der voranstehenden Ansprüche, **dadurch gekennzeichnet, dass** die Stahlschmelze mindestens 0,1 Gew.-% Mn enthält.

5. Verfahren nach einem der voranstehenden Ansprüche, **dadurch gekennzeichnet, dass** die Stahlschmelze weniger als 0,2 Gew.-% Mn enthält.

6. Verfahren nach einem der voranstehenden Ansprüche, **dadurch gekennzeichnet, dass** die Stahlschmelze weniger als 0,02 Gew.-% P und/oder weniger als 0,02 Gew.-% S enthält.

7. Verfahren nach einem der voranstehenden Ansprüche, **dadurch gekennzeichnet, dass** die Stahlschmelze weniger als 0,05 Gew.-% Al enthält.

8. Verfahren nach einem der voranstehenden Ansprüche, **dadurch gekennzeichnet, dass** die Stahlschmelze weniger als 0,005 Gew.-% N enthält.

9. Verfahren nach einem der voranstehenden Ansprüche, **dadurch gekennzeichnet, dass** die Stahlschmelze weniger als 0,005 Gew.-% Ti enthält.

10. Verfahren nach einem der Ansprüche 1 bis 8, **dadurch gekennzeichnet, dass** die Stahlschmelze mindestens 0,02 Gew.-% Ti enthält.

11. Verfahren nach einem der voranstehenden Ansprüche, **dadurch gekennzeichnet, dass** die Stahlschmelze weniger als 0,005 Gew.-% Nb enthält.

12. Verfahren nach einem der voranstehenden Ansprüche, **dadurch gekennzeichnet, dass** die Stahlschmelze weniger als 0,001 Gew.-% B enthält.

13. Verfahren nach einem der voranstehenden Ansprüche, **dadurch gekennzeichnet, dass** das Warmwalzen in den letzten vier vor dem Verlassen der Warmwalzstaffel passierten Walzgerüsten bei einer Walztemperatur erfolgt, die mindestens gleich der Ar₃₋Temperatur und höchstens gleich 930 °C ist.

14. Verfahren nach einem der voranstehenden Ansprüche, **dadurch gekennzeichnet, dass** der über die letzten vier vor dem Verlassen der Warmwalzstaffel passierten Walzgerüste erzielte Gesamtumformgrad εₕ₄ mindestens 85 % beträgt.

15. Verfahren nach einem der voranstehenden Ansprüche, **dadurch gekennzeichnet, dass** der über die letzten drei vor dem Verlassen der Warmwalzstaffel passierten Walzgerüste erzielte Gesamtumformgrad εₕ₃ mindestens 75 % beträgt.

16. Verfahren nach einem der voranstehenden Ansprüche, **dadurch gekennzeichnet, dass** der über die letzten beiden vor dem Verlassen der Warmwalzstaffel passierten Walzgerüste erzielte Gesamtumformgrad εₕ₂ mindestens 60 % beträgt.

17. Verfahren nach einem der voranstehenden Ansprüche, **dadurch gekennzeichnet, dass** der über das letzte vor dem Verlassen der Warmwalzstaffel passierten Walzgerüste erzielte Gesamtumformgrad εₕ₁ mindestens 35 % beträgt.

18. Verfahren nach einem der voranstehenden Ansprüche, **dadurch gekennzeichnet, dass** die Bandendgeschwindigkeit des erhaltenen Warmbands beim Verlassen der Warmwalzstaffel mindestens 15 m/s beträgt.

19. Verfahren nach einem der voranstehenden Ansprüche, **dadurch gekennzeichnet, dass** die Haspeltemperatur mindestens 700 °C beträgt.

20. Verfahren nach einem der Ansprüche 1 bis 18, **dadurch gekennzeichnet, dass** die Haspeltemperatur weniger als 550 °C beträgt.

21. Verfahren nach einem der voranstehenden Ansprüche, **dadurch gekennzeichnet, dass** der über das Kaltwalzen erzielte Kaltwalzgrad mindestens 40 % beträgt.

22. Verfahren nach einem der voranstehenden Ansprüche, **dadurch gekennzeichnet, dass** die Rekristallisationsglühung im Durchlauf erfolgt.

23. Verfahren nach Anspruch 22, **dadurch gekennzeichnet, dass** das rekristallisationsgeglühte Band anschließend schmelztauchveredelt wird.

24. Verfahren nach einem der Ansprüche 1 bis 21, **dadurch gekennzeichnet, dass** die Rekristallisationsglühung im Bund in einem Haubenofen erfolgt.

25. Verfahren nach einem der Ansprüche 1 bis 22 oder 24, **dadurch gekennzeichnet, dass** nach der Rekristallisationsglühung eine elektrolytische Oberflächenveredelung erfolgt.

## Claims

1. Process for manufacturing cold-rolled steel strip or steel sheet, comprising the following steps:
- casting a steel melt containing (in wt.%)
C: ≤ 0.1%
Mn: ≤ 0.5%
P: < 0.03%
S: < 0.03%
Al: ≤ 0.1%
N: < 0.01%
Ti < 0.1%
Nb: < 0.05%
B: ≤ 0.01%
the remainder being iron and the usual impurities to an input stock, such as slabs or thin slabs,
- heating the input stock to a pre-heat temperature of at least 1,000°C,
- hot-rolling the input stock in a finish hot-rolling line comprising at least four roll stands to a hot-rolled strip, wherein
- the total strain εₕ₄ obtained over the last four roll stands passed through leaving the hot-rolling line, is at least 80%
- the total strain εₕ₃ obtained over the last three roll stands passed through leaving the hot-rolling line is at least 65%,
- the total strain εₕ₂ obtained over the last two roll stands passed through leaving the hot-rolling line is at least 50%,
- the total strain εₕ₁ obtained over the last roll stand passed through leaving the hot-rolling line is at least 25%,
- hot-rolling in the last four roll stands passed through leaving the hot-rolling line takes place at a rolling temperature of 880° - 950°C,
- hot-rolling is terminated at a final hot-rolling temperature, which is ≥ the Ar₃ temperature, and
- the final strip speed of the finished hot-rolled strip when leaving the hot-rolling line is at least 10 metres per second
- coiling the hot-rolled strip,
- cold-rolling the hot-rolled strip to cold-rolled strip,
- re-crystallization-annealing of the cold-rolled strip.

2. Process according to Claim 1, **characterized in that** the steel melt contains at least 0.01 wt.% C.

3. Process according to Claim 1, **characterized in that** the steel melt contains less than 0.01 wt.% C.

4. Process according to any one of the preceding claims, **characterized in that** the steel melt contains at least 0.1 wt.% Mn.

5. Process according to any one of the preceding claims, **characterized in that** the steel melt contains less than 0.2 wt.% Mn.

6. Process according to any one of the preceding claims, **characterized in that** the steel melt contains less than 0.02 wt.% P and/or less than 0.02 wt.% S.

7. Process according to any one of the preceding claims, **characterized in that** the steel melt contains less than 0.05 wt.% Al.

8. Process according to any one of the preceding claims, **characterized in that** the steel melt contains less than 0.005 wt.% N.

9. Process according to any one of the preceding claims, **characterized in that** the steel melt contains less than 0.005 wt.% Ti.

10. Process according to any one of Claims 1 to 8, **characterized in that** the steel melt contains at least 0.02 wt.% Ti.

11. Process according to any one of the preceding claims, **characterized in that** the steel melt contains less than 0.005 wt.% Nb.

12. Process according to any one of the preceding claims, **characterized in that** the steel melt contains less than 0.001 wt.% B.

13. Process according to any one of the preceding claims, **characterized in that** hot-rolling takes place in the last four roll stands passed through leaving the hot-rolling line at a rolling temperature which is at least the same as the Ar₃ temperature and at most equivalent to 930°C.

14. Process according to any one of the preceding claims, **characterized in that** the total strain εₕ₄ obtained over the last four roll stands passed through leaving the hot-rolling line is at least 85%.

15. Process according to any one of the preceding claims, **characterized in that** the total strain εₕ₃ obtained over the last three roll stands passed through leaving the hot-rolling line is at least 75%.

16. Process according to any one of the preceding claims, **characterized in that** the total strain εₕ₂ obtained over the last two roll stands passed through leaving the hot-rolling line is at least 60%.

17. Process according to any one of the preceding claims, **characterized in that** the total strain εₕ₁ obtained over the last roll stand passed through leaving the hot-rolling line is at least 35%.

18. Process according to any one of the preceding claims, **characterized in that** the final strip terminal speed of the finished hot-strip when leaving the hot-rolling line is at least 15 metres per second.

19. Process according to any one of the preceding claims, **characterized in that** the coiling temperature is at least 700°C.

20. Process according to any one of Claims 1 to 18, **characterized in that** the coiling temperature is less than 550°C.

21. Process according to any one of the preceding claims, **characterized in that** the cold-rolling strain obtained by the cold-rolling is at least 40%.

22. Process according to any one of the preceding claims, **characterized in that** the re-crystallization-annealing takes place in the tunnel furnace.

23. Process according to Claim 22, **characterized in that** the re-crystallization-annealed strip is subsequently hot dip surface finished.

24. Process according to any one of Claims 1 to 21, **characterized in that** the re-crystallization-annealing takes place in the coil in a batch furnace.

25. Process according to any one of Claims 1 to 22 or 24, **characterized in that** electrolytic surface finishing takes place after the re-crystallization-annealing.

## Revendications

1. Procédé de préparation d'un feuillard ou d'une tôle d'acier laminé à froid, qui comprend les étapes suivantes :
- coulée d'une masse fondue d'acier contenant (en % en poids)
| | |
|---|---|
| C : | ≤ 0,1%, |
| Mn : | ≤ 0,5%, |
| P : | < 0,03%, |
| S : | < 0,03%, |
| Al : | ≤ 0,1%, |
| N : | < 0,01%, |
| Ti : | < 0,1%, |
| Nb : | < 0,05%, |
| B : | ≤ 0,01%, |
le reste étant du fer et les impuretés usuelles, en un prématériau, comme des brames ou brames minces,
- réchauffage à coeur du prématériau jusqu'à une température de réchauffage d'au moins 1000°C,
- laminage à chaud du prématériau dans un train de laminage à chaud comprenant au moins quatre laminoirs, en un feuillard à chaud, où
- le taux global de déformation εₕ₄ obtenu par les quatre derniers laminoirs avant avoir quitté le train de laminage à chaud est au moins 80%,
- le taux global de déformation εₕ₃ obtenu par les trois derniers laminoirs avant avoir quitté le train de laminage à chaud est au moins 65%,
- le taux global de déformation εₕ₂ obtenu par les deux derniers laminoirs avant avoir quitté le train de laminage à chaud est au moins 50%,
- le taux global de déformation εₕ₁ obtenu par le dernier laminoir avant avoir quitté le train de laminage à chaud est au moins 25%,
- le laminage à chaud est réalisé dans les quatre derniers laminoirs avant de quitter le train de laminage à chaud, à une température de laminage allant de 880°C à 950°C,
- le laminage à chaud se termine à une température de laminage à chaud qui est ≥ à la température Ar₃, et
- la vitesse du feuillard obtenu lorsqu'il quitte le train de laminage est d'au moins 10 m/s,
- le dévidage du feuillard chaud,
- le laminage à froid du feuillard chaud en un feuillard froid,
- le recuit de cristallisation du feuillard froid.

2. Procédé selon la revendication 1, **caractérisé en ce que** la masse fondue d'acier contient 0,01% en poids de C.

3. Procédé selon la revendication 1, **caractérisé en ce que** la masse fondue d'acier contient moins de 0,01% en poids de C.

4. Procédé selon l'une des revendications précédentes, **caractérisé en ce que** la masse fondue d'acier contient au moins 0,1% en poids de Mn.

5. Procédé selon l'une des revendications précédentes, **caractérisé en ce que** la masse fondue d'acier contient moins de 0,2% en poids de Mn.

6. Procédé selon l'une des revendications précédentes, **caractérisé en ce que** la masse fondue d'acier contient moins 0,2% en poids de P et/ou moins de 0,02% en poids de S.

7. Procédé selon l'une des revendications précédentes, **caractérisé en ce que** la masse fondue d'acier contient moins de 0,05% en poids de Al.

8. Procédé selon l'une des revendications précédentes, **caractérisé en ce que** la masse fondue d'acier contient moins de 0,005% en poids de N.

9. Procédé selon l'une des revendications précédentes, **caractérisé en ce que** la masse fondue d'acier contient moins de 0,005% en poids de Ti.

10. Procédé selon l'une des revendications précédentes, **caractérisé en ce que** la masse fondue d'acier contient au moins 0,02% en poids de Ti.

11. Procédé selon l'une des revendications précédentes, **caractérisé en ce que** la masse fondue d'acier contient moins de 0,005% en poids de Nb.

12. Procédé selon l'une des revendications précédentes, **caractérisé en ce que** la masse fondue d'acier contient moins de 0,001% en poids de B.

13. Procédé selon l'une des revendications précédentes, **caractérisé en ce que** le laminage à chaud dans les quatre derniers laminoirs avant de quitter le train de laminage à chaud est réalisé à une température de laminage, qui est au moins égale à la température Ar₃ et au maximum égale à 930°C.

14. Procédé selon l'une des revendications précédentes, **caractérisé en ce que** le taux global de déformation εₕ₄ obtenu dans les quatre derniers laminoirs avant de quitter le train de laminage à chaud s'élève à au moins 85%.

15. Procédé selon l'une des revendications précédentes, **caractérisé en ce que** le taux global de déformation εₕ₃ obtenu dans les trois derniers laminoirs avant de quitter le train de laminage à chaud s'élève à au moins 75%.

16. Procédé selon l'une des revendications précédentes, **caractérisé en ce que** le taux global de déformation εₕ₂ obtenu dans les deux derniers laminoirs avant de quitter le train de laminage à chaud s'élève à au moins 60%.

17. Procédé selon l'une des revendications précédentes, **caractérisé en ce que** le taux global de déformation εₕ₁ obtenu dans le dernier laminoir avant de quitter le train de laminage à chaud s'élève à au moins 35%.

18. Procédé selon l'une des revendications précédentes, **caractérisé en ce que** la vitesse de feuillard du feuillard chaud obtenu lorsqu'il quitte le train de laminage à chaud s'élève à au moins 15 m/seconde.

19. Procédé selon l'une des revendications précédentes, **caractérisé en ce que** la température de dévidoir est d'au moins 700°C.

20. Procédé selon l'une des revendications 1 à 18, **caractérisé en ce que** la température de dévidoir s'élève à moins de 550°C.

21. Procédé selon l'une des revendications précédentes, **caractérisé en ce que** le taux de laminage à froid obtenu par la laminage à froid s'élève à au moins 40%.

22. Procédé selon l'une des revendications précédentes, **caractérisé en ce que** le recuit de recristallisation est réalisé en continu.

23. Procédé selon l'une des revendications précédentes, **caractérisé en ce que** le feuillard recuit par recristallisation est ensuite galvanisé à chaud.

24. Procédé selon l'une des revendications précédentes, **caractérisé en ce que** le recuit de recristallisation est réalisé dans un four à cloche.

25. Procédé selon l'une des revendications 1 à 22 ou 24, **caractérisé en ce qu'**après le recuit de recristallisation, on réalise une transformation de surface électrolytique.
